# EUROPÄISCHE PATENTSCHRIFT

(11) **EP 0 115 078 B1**
(45) Veröffentlichungstag und Bekanntmachung des Hinweises auf die Patenterteilung: **26.04.1989**
(21) Anmeldenummer: 83113165.1
(22) Anmeldetag: 28.12.1983
(51) Int. Cl.: B41M 5/20

(54) **Elektrochromisches Druckmedium**
Electrochromic registration medium
Milieu pour l'enregistrement électrochromique

(30) Priorität: 21.01.1983 US 459929
(43) Veröffentlichungstag der Anmeldung: 08.08.1984
(73) Patentinhaber: International Business Machines Corporation, Armonk, N.Y. 10504 (US)
(72) Erfinder: Bernier, William Emmett, Endicott New York 13760 (US); Emmi, Francis, Binghamton New York 13901 (US); Fey, Edmond Otto, Vestal New York 13850 (US); Gendler, Paul Lewis, San José California 95123 (US); Twieg, Robert James, San José California 95125 (US)
(74) Vertreter: Kreidler, Eva-Maria, Dr. rer. nat.

(56) Entgegenhaltungen:
- EP-A- 0 058 338
- FR-A- 1 136 607

## Beschreibung

Die Erfindung bezieht sich auf ein elektrochromisches Druckmedium bestehend aus einem Substrat, das mit wenigstens einem Leukofarbstoff und einem Bromid in einem Gewichtsverhältnis von Bromid zu Leukofarbstoff von ungefähr 1 : 1 bis 30 : 1 überzogen oder imprägniert ist.

Beim elektrolytischen Drucken sind mindestens zwei allgemeine Systeme des Druckverfahrens erkennbar. In einem System werden Metallionen von einer der Elektroden in das zu bedruckende Papier eingeführt und bilden entweder mit farblosen Materialien, die sich bereits in dem zu bedruckenden Blatt befinden, farbige Komplexe oder werden in Form feiner metallischer Partikel ausgefällt.

Ein Nachteil hierbei ist der Verbrauch der Elektrode beim Druckvorgang. Dies erfordert komplizierte Druckmechanismen mit Vorschubvorrichtungen, um die Elektrode funktionsfähig zu halten.

Bei einem anderen System werden die Elektroden nicht verbraucht, und das Schreiben wird durch eine elektrolytische Veränderung des Materials, das sich bereits in dem zu bedruckenden Blatt befindet, bewirkt. Ein Beispiel eines derartigen Verfahrens verwendet die Reaktion von Stärke und Jod zur Ausführung des Schreibens. In diesem System wird durch Elektrolyse von Kaliumjodid oder eines anderen Jodids in dem Papier freies Jod erzeugt, das mit der Stärke, die sich ebenfalls in dem Papier befindet, reagiert unter Ausbildung eines purpurroten Stärke-Jod-Komplexes.

Ein anderes Beispiel eines derartigen Systems sieht ein trockenes elektrolytisches Drucken vor, bei dem ein Spezialpapier verwendet wird, das aus einer oder zwei metallisierten Schichten besteht. Nachteilig ist hierbei das Erfordernis eines teuren Papiers mit speziellen Materialschichten und das Erfordernis einer 100 Volt überschreitenden Spannung für das Drucken. Die einem Verbrauch nicht unterliegenden Systeme, wie die Stärke-Jod-Methode, weisen den Nachteil auf, daß, infolge des Verblassens der gedruckten Markierungen und auch infolge einer Entfärbung des Papiers bei der Lagerung, der Druck nicht beständig ist.

Eine andere Art einer elektrochromischen Druckzusammensetzung ist in der US-Patentschrift 4211 616 beschrieben, die ein Jodid als Farbbildner, ein Bromid und einen Hilfsfarbstoff enthält, der die Farbe der gedruckten Zeichen verstärkt. Der Hilfsfarbstoff neigt dazu, Additionsverbindungen mit dem Jod zu bilden, wodurch die gedruckten Zeichen stabilisiert werden.

Beispiele für derartige Hilfsfarbstoffe umfassen Leukomethylenblau und Derivate, Leukokristallviolett und 4,4'-Methylen-bis-N, N-dimethyl-anilin. Die vorgeschlagenen Leukomethylenblauderivate enthalten p-Sulfobenzoyl-leukomethylenblau, p-Carboxy-benzoyl-leukomethylenblau, symmetrisches Benzoyl-leuko-N-N'-p-benzolsulfonsaures Methylenblau und symmetrisches Benzoyl-leuko-N-N'-p-naphtholsulfonsau- res Methylenblau.

Ein anderes elektrochromisches Aufzeichnungssubstrat ist in der US-Patentschrift 4 309 255 beschrieben und enthält ein wasserlösliches Salz von 3,7-Bis(dimethylamino)-10-(2-sulfobenzoyl)-phenothiazin.

[n der US-Patentschrift 4 374 001 ist ein elektrochromisches Aufzeichnungsmedium beschrieben, dessen Substrat mit einem Leukofarbstoff der folgenden Formel überzogen ist : in der A C=0 oder S0₂, B S oder 0 ist und R₁ und R₂ jeweils Gruppen sind, die zur Elektronenabgabe befähigt sind. R ist ein organischer Rest, der in Gegenwart von Brom und nach Beaufschlagung mit einer Spannung den Leukofarbstoff unter Abspaltung der A-R Gruppe in einen Farbe aufweisenden Farbstoff umwandelt. Das Substrat ist auch mit einem Bromid überzogen, welches eine Elektrooxidation des Leukofarbstoffs katalysiert.

Kitakohji et al. schlagen auf den Seiten 131 bis 145, September, 1976 des Fujitsu Scientific & Technical Journal in « Dichromic Elektrolytic Recording Paper" ein elektrolytisches Drucken vor durch direkte Elektroreaktion von Benzoyl-leukomethylenblau bei Verwendung einer Spannung etwa 170 oder 230 Volt.

Die US-Patentschriften 3772159, 3 816 838, 3 864 684, 3 871 972, 3 951 757, 3 974 041, 4 012 292, 4133933 und Re 29427 sind von Interesse bezüglich der Aufzeichnungsträger, die verschiedene Leukofarbstoffe zusätzlich zu anderen erforderlichen Komponenten enthalten und sehr hohe Spannungen verwenden.

Die US-Patentschriften 3 713 996 und 3 726 769 beziehen sich auf ein elektrolytisches elektrosensitives Drucken.

Die Erfindung, wie sie in den Ansprüchen gekennzeichnet ist, löst die Aufgabe, ein elektrochromisch bedruckbares Medium zu schaffen, das für ein Druckverfahren geeignet ist, das keine sich verbrauchende Elektroden benötigt, mit einem einfachen Aufzeichnungspapier auskommt und das für das Drucken Spannungen in einer Größenordnung verwendet, die den Einsatz von integrierten Schaltkreisen ermöglichen, d. h., die für das Drucken erforderlichen Spannungen, Ströme und Zeiten sind mit den zum Betreiben integrierter Schaltkreise brauchbaren Werte verträglich.

Das elektrochromische Druckmedium besteht aus einem Substrat, das wenigstens auf einer Seite mit bestimmten Verbindungen die als Leukofarbstoffe wirken und einem Bromid überzogen ist. Das Substrat kann auch mit diesen Verbindungen imprägniert sein.

Die in der Erfindung verwendeten Verbindungen werden durch die nachstehenden Formeln dargestellt.

In den obengenannten Formeln ist jedes R im einzelnen H oder Alkyl oder Acyl mit 1 bis 22 Kohlenstoffatomen ; jedes R' ist im einzelnen Acyl oder Alkyl mit 1 bis 4 Kohlenstoffatomen ; n ist eine ganze Zahl zwischen 0 und 5.

Es können auch Sulfat-Ester der oben genannten Verbindungen verwendet werden.

Darüberhinaus können auch Mischungen der oben genannten Verbindungen verwendet werden.

Das Substrat ist auch mit der reduzierten Form eines Bromids in einer für die Elektrooxidation der oben genannten Verbindungen ausreichenden Menge überzogen zur Herstellung eines Farbbildes.

Die Erfindung betrifft auch die Verwendung der Druckmedien in einem elektrochromischen Druckverfahren, bei dem ein elektrisches Feld in einem vorbestimmten Muster an das elektrochromische Druckmedium angelegt wird.

Gemäß der Erfindung wird wenigstens eine Oberfläche des Substrats mit wenigstens einer Verbindung der nachfolgend aufgeführten Formeln überzogen :

Jedes R ist im einzelnen H oder Alkyl oder Acyl. Die Alkylgruppe und die Acylgruppe enthält 1 bis 22, vorzugsweise 1 bis 4 Kohlenstoffatome. Beispiele für einige Alkylgruppen sind Methyl, Äthyl, Butyl, Amyl, Hexyl, 2-Hexyl, 2-Äthylhexyl, Nonyl und Octadecyl. Beispiele für Acylgruppen sind Formyl, Acetyl, Propionyl und Butyryl.

Jedes R' ist im einzelnen eine Acyl- oder Alkylgruppe mit vorzugsweise 1 bis 4 Kohlenstoffatomen. Beispiele für Acylgruppen sind Formyl, Acetyl, Propionyl und Butyryl.

Beispiele für einige Alkylgruppen für R' sind Methyl, Äthyl, Butyl und Propyl.

In der obigen Formel ist n eine ganze Zahl zwischen 0 und 5, vorzugsweise zwischen 0 und 2, und am bevorzugtesten 0 oder 1. Wenn n 1 oder 2 ist, wird eine Substitution in Orthostellung relativ zur OR Gruppe bevorzugt.

Es können auch Sulfat-Ester der oben genannten Verbindungen verwendet werden.

Beispiele einiger spezifischer Verbindungen, die gemäß der Erfindung verwendet werden, sind formelmäßig :

Es können Mischungen der oben genannten Verbindungen verwendet werden. Auch Mischungen einer oder mehrerer der oben genannten Verbindungen mit anderen Arten von Verbindungen, die als Leukofarbstoffe wirken können, sind verwendbar.

Die Verbindung kann auf ein Substrat aufgetragen werden in Form einer Lösung oder Dispersion in Wasser oder in einem organischen Lösungsmittel in Abhängigkeit von der Löslichkeit der verwendeten Verbindung. Typische Beispiele geeigneter Lösungsmittel für die oben genannten Verbindungen der Formeln 4 bis 12 sind Alkohole wie Äthanol und Ketone wie Aceton. Viele der oben genannten Verbindungen sind löslich oder leicht dispergierbar in Wasser und/oder in wässrigen alkalischen Lösungen.

Die Verbindung wird im allgemeinen in Mengen von etwa 2 bis 100 Milligramm pro Standardseite (215 x 279 mm Substratfeld) verwendet. Natürlich kann die relative Menge der Verbindung nach oben oder unten verändert werden in Abhängigkeit von der Größe des verwendeten Substrates. Mengen größer als ca. 10 Milligramm für die oben genannte Substratgröße sind im allgemeinen nicht notwendig, da ungefähr 10 Milligramm für eine Sättigung der Substratoberfläche ausreichen.

Zusätzlich wird die Substratoberfläche mit der reduzierten Form eines Bromids überzogen. Beispiele geeigneter Bromide sind Ammoniumbromid, Kaliumbromid und Natriumbromid. Gewünschtenfalls können auch Mischungen verwendet werden. Die reduzierte Form eines Bromids liegt vor in Mengen von ungefähr 10 Milligramm bis ungefähr 1/4 Gramm pro Standardseite. Im allgemeinen ist die reduzierte Form eines Bromids in einer Menge vorhanden, um ein Gewichtsverhältnis von Bromid in reduzierter Form zum Farbstoff von ungefähr 1 : 1 bis ungefähr 30 : 1 zu gewährleisten. Das bevorzugte Gewichtsverhältnis ist ungefähr 5 : 1 bis ungefähr 10 : 1. Mit Bromid wird angenommen, daß die nachfolgende Reaktion stattfindet, wenn ein Stromimpuls das Substrat passiert :
2 Br -- Br₂ + 2e- (an der Anode)
Br₂ + Leukofarbstoff - 2 Br + Farbe aufweisender Farbstoff.

Die reduzierte Form des Bromids ist vorhanden, um die Elektrooxidation der farblosen Verbindung (z. B. des Leukofarbstoffs) in einen Farbe aufweisenden Farbstoff zu bewirken. Das Brom wird an der Anode erzeugt.

Eine bevorzugte Bromidzusammensetzung enthält ungefähr 9 Gew.% Ammoniumbromid und vorzugsweise Kaliumbromid und einen Puffer wie z. B. 1,4 Gew.% KH₂P0₄.

Das verwendete Substrat kann gewöhnliches Papier sein. Vorzugsweise ist das Medium im wesentlichen frei von farbbildenden Mitteln, die dazu neigen könnten, mit den Farbstoffen chemisch zu reagieren.

Wenigstens eine Oberfläche des Substrates wird überzogen durch Auftragen der reduzierten Form eines Bromids in Form einer wässrigen Lösung und wenigstens einer der oben genannten Verbindungen. Wenn es gewünscht wird, kann die Verbindung aufgetragen werden und dann das Bromid oder beide können in dem gleichen Verdünnungsmittel aufgetragen werden in Abhängigkeit von der Löslichkeit oder Dispergierbarkeit. Wenn es gewünscht wird, kann das Substrat beidseitig überzogen oder sogar vollständig mit den Zusammensetzungen imprägniert werden.

Die Zusammensetzung für den Druck kann auf das Substrat z. B. auf gewöhnliches Papier aufgetragen werden durch Aufsprühen oder andere Überzugsverfahren. Die Zusammensetzung kann kurz vor dem Drucken oder auch auf ein erst später zu verwendendes Substrat aufgetragen werden.

Das Drucken kann in üblichen elektrolytischen Druckern erfolgen. Vorzugsweise können sich nichtverbrauchende Elektroden verwendet werden. Eine Spannung von ungefähr 1,5 bis ungefähr 15 Volt ist bei Verwendung eines Druckmediums entsprechend der vorliegenden Erfindung erforderlich, um einen Farbwechsel zu bewirken. Im allgemeinen werden ungefähr 5 Volt oder mehr benötigt für ein Betreiben der Elektronik der verwendeten Schaltkreise. Die Spannung, der Strom und die erforderlichen Zeiten sind verträglich mit den Parametern heutiger integrierter Schaltkreise. Die angewendete Zeit beträgt im allgemeinen ungefähr 100 bis ungefähr 1 000 Mikrosekunden. Für eine 0,25 mm Elektrode sind Ströme bis zu ungefähr 4 Milliampere erforderlich. Der Stromwert ist abhängig von der Größe der Elektrode.

Wenn ein Bromid nicht vorhanden ist, ist mit der vorliegenden Erfindung kein Drucken möglich. Beispielsweise wird nur ein sehr schwacher Druck erhalten, sogar bei Anwendung sehr langer Impulse von ungefähr 10 bis ungefähr 20 Millisekunden und Spannungen bis zu 30 Volt, wenn das Bromid nicht auf das Substrat, das die Verbindungen der vorliegenden Erfindung verwendet, aufgetragen wird. Die Bedingungen für das Drucken gemäß der vorliegenden Erfindung unterscheiden sich sehr von den z. B. für ein trockenes elektrolytisches Drucken erforderlichen. Die für elektrolytisches Drucken erforderlichen großen Spannungen machen solche Medien ungeeignet für die Verwendung mit integrierten Schaltkreisen. Die Energieerfordernisse sind mit denen, die in integrierten Schaltkreisen gegeben sind, nicht verträglich.

Das Substrat oder Papier wird im allgemeinen unmittelbar vor dem Drucken mit Wasser befeuchtet. Der pH-Wert des Wassers ist in den meisten Fällen ungefähr 7.

Die folgenden Beispiele dienen der weiteren Darstellung der Erfindung :

### Beispiel 1

Gewöhnliches Papier (Größe 215 x 279 mm) wird mit einer Zusammensetzung überzogen, die in wässriger Lösung ungefähr 9 Gew.% Kaliumbromid und ungefähr 1,4 Gew.% Kaliumdihydrogenphosphat enthält. Die Zusammensetzung wird gefiltert und auf das gewöhnliche Papier aufgesprüht. Nach dem Trocknen wird das Papier mit einer Lösung von ungefähr 1 Gew.% 4,4'-Biphenol in Aceton überzogen, was ungefähr 10 Milligramm des Leukofarbstoffes pro Seite ergibt. Das Papier wird dann einem elektrolytischen Drucker zugeführt. Auf dem Papier werden dann Zeichen elektrolytisch gedruckt durch Zuführung eines vorbestimmten Spannungsmusters von ungefähr 15 Volt. Die Impulszeit beträgt ungefähr 700 Mikrosekunden. Die verwendete Elektrode ist ungefähr 0,25 mm breit, und der verwendete Strom beträgt ungefähr 4 Milliampere. Die Farbe der gedruckten Zeichen ist gelb.

Die vorliegende Erfindung erlaubt sehr hohe Druckgeschwindigkeiten von ungefähr 350 Mikrosekunden für einen Druckpunkt. Die gedruckten Zeichen sind unter normalen Lagerbedingungen im wesentlichen beständig und verbleichen nicht. Sogar bei Bildung eines Hintergrundes bei nachfolgender Entwicklung der nicht entwickelten Bereiche sind die gedruckten Zeichen noch ganz gut wahrnehmbar.

### Beispiel 2

Das Verfahren in Beispiel 1 wird wiederholt mit der Ausnahme, daß der verwendete Farbstoff der Formel 5 entspricht. Das Resultat ist ähnlich wie in Beispiel 1.

### Beispiel 3

Das Verfahren in Beispiel 1 wird wiederholt mit der Ausnahme, daß der verwendete Farbstoff der Formel 6 entspricht. Das Resultat ist ähnlich wie in Beispiel 1, außer, daß die Farbe gelbgrün ist.

### Beispiel 4

Das Verfahren in Beispiel 1 wird wiederholt mit der Ausnahme, daß der verwendete Farbstoff der Formel 7 entspricht. Das Ergebnis ist ähnlich wie in Beispiel 1, außer, daß die Farbe rot ist.

### Beispiel 5

Das Verfahren in Beispiel 1 wird wiederholt mit der Ausnahme, daß der verwendete Farbstoff der Formel 8 entspricht. Das Resultat ist ähnlich wie in Beispiel 1, außer, daß die Farbe rot ist.

### Beispiel 6

Das Verfahren in Beispiel 1 wird wiederholt mit der Ausnahme, daß der verwendete Farbstoff der Formel 10 entspricht. Das Ergebnis ist ähnlich wie in Beispiel 1.

### Beispiel 7

Das Verfahren in Beispiel 1 wird wiederholt mit der Ausnahme, daß der verwendete Farbstoff der Formel 12 entspricht. Das Ergebnis ist ähnlich wie in Beispiel 1, außer, daß die Farbe rotbraun ist.

## Patentansprüche

1. Elektrochromisches Druckmedium bestehend aus einem Substrat, das mit wenigstens einem Leukofarbstoff und einem Bromid in einem Gewichtsverhältnis von Bromid zu Leukofarbstoff von ungefähr 1 : 1 bis 30 : 1 überzogen oder imprägniert ist, dadurch gekennzeichnet, daß der Leukofarbstoff gewählt ist aus einer Verbindung der nachfolgend aufgeführten Formeln oder aus Mischungen derselben, oder aus Sulfat-Estern derselben, in denen R im einzelnen H, Alkyl oder Acyl mit 1 bis 22 Kohlenstoffatomen ist, R' im einzelnen Acyl oder Alkyl mit 1 bis 4 Kohlenstoffatomen und n eine ganze Zahl zwischen 0 und 5 ist.

2. Elektrochromisches Druckmedium nach Anspruch 1, dadurch gekennzeichnet, daß die Alkyl- und Acylgruppen von R in den Formeln 1 bis 4 Kohlenstoffatome enthalten.

3. Elektrochromisches Druckmedium nach Anspruch 1, dadurch gekennzeichnet, daß n 0 bis 2 ist.

4. Elektrochromisches Druckmedium nach Anspruch 3, dadurch gekennzeichnet, daß n 0 oder 1 ist.

5. Elektrochromisches Druckmedium nach Anspruch 1, dadurch gekennzeichnet, daß die Verbindung 4,4'-Biphenol ist.

6. Elektrochromisches Druckmedium nach Anspruch 5, dadurch gekennzeichnet, daß die Verbindung ein Derivat von 4,4'-Biphenol ist.

7. Elektrochromisches Druckmedium nach Anspruch 1, dadurch gekennzeichnet, daß die Verbindung Dihydroxyfluoren ist.

8. Elektrochromisches Druckmedium nach Anspruch 1, dadurch gekennzeichnet, daß die Verbindung 1,1'-Bi-2-naphthol ist.

9. Elektrochromisches Druckmedium nach Anspruch 1, dadurch gekennzeichnet, daß das Bromid ausgewählt ist aus der Gruppe von Ammoniumbromid, Natriumbromid, Kaliumbromid und Mischungen derselben.

10. Elektrochromisches Druckmedium nach Anspruch 1, dadurch gekennzeichnet, daß das Gewichtsverhältnis von Bromid zu einer Verbindung nach einer der Formeln von Anspruch 1 ungefähr 5 : 1 bis 10:1 ist.

11. Elektrochromisches Druckmedium nach Anspruch 1, dadurch gekennzeichnet, daß eine Verbindung nach einer der Formeln von Anspruch 1 in einer Menge von etwa 2 bis 100 mg für eine Substratfläche von 215 x 279 mm (Standardseite) verwendet wird.

12. Elektrochromisches Druckmedium nach Anspruch 1, dadurch gekennzeichnet, daß das Bromid in einer Menge von etwa 10 mg bis 1/4 g für eine Substratfläche von 215 x 279 mm verwendet wird.

13. Elektrochromisches Druckmedium nach Anspruch 1, dadurch gekennzeichnet, daß als Substrat gewöhnliches Papier verwendet wird.

14. Verwendung eines elektrochromischen Druckmedium nach einem oder mehreren der Ansprüche 1 bis 13 in einem elektrochromischen Druckverfahren, bei dem ein elektrisches Feld in einem vorbestimmten Muster an ein Substrat angelegt wird und die angelegte Spannung ungefähr 1,5 bis 15 Volt beträgt.

## Claims

1. Electrochromic printing medium which comprises a substrate coated or impregnated with at least one leucodye and one bromide at a weight ratio of bromide to leucodye of about 1 1 to 30:1, characterized in that the leucodye is selected from a compound of the following formulae or mixtures thereof, or sulfate esters thereof, where R is in detail H, alkyl or acyl with 1 to 22 carbon atoms, R' is in detail acyl or alkyl with 1 to 4 carbon atoms, and n is a whole number integer from 0 to 5.

2. Electrochromic printing medium of claim 1, characterized in that the alkyl and acyl groups of R in the formulae contain 1 to 4 carbon atoms.

3. Electrochromic printing medium of claim 1, characterized in that n is 0 to 2.

4. Electrochromic printing medium of claim 3, characterized in that n is 0 or 1.

5. Electrochromic printing medium of claim 1, characterized in that the compound is 4,4'-biphenol.

6. Electrochromic printing medium of claim 5, characterized in that the compound is a derivative of 4,4'-biphenol.

7. Electrochromic printing medium of claim 1, characterized in that the compound is dihydroxy fluorene.

8. Electrochromic printing medium of claim 1, characterized in that the compound is 1,1'-bi-2-naphthol.

9. Electrochromic printing medium of claim 1, characterized in that the bromide is selected from the group of ammonium bromide, potassium bromide, sodium bromide, and mixtures thereof.

10. Electrochromic printing medium of claim 1, characterized in that the weight ratio of bromide to a compound according to any one of the formulae of claim 1 is about 5 :1 to 10 : 1.

11. Electrochromic printing medium of claim 1, characterized in that a compound according to any one of the formulae of claim 1 is employed in an amount of about 2 to 100 mg for a substrate area of 215 x 279 mm (standard page).

12. Electrochromic printing medium of claim 1, characterized in that the bromide is employed in an amount of about 10 mg to 1/4 g for a substrate area of 215 x 279 mm.

13. Electrochromic printing medium of claim 1, characterized in that ordinary paper is used as a substrate.

14. Use of an electrochromic printing medium according to any one or a combination of claims 1 to 13 in an electrochromic printing process wherein an electrical field is applied to a substrate in a predetermined pattern and the voltage applied is about 1.5 to 15 volts.

## Revendications

1. Milieu d'impression électrochromogène, constitué d'un substrat qui est revêtu ou imprégné d'au moins un colorant leuco et d'un bromure, dans un rapport en poids du bromure au colorant leuco d'environ 1 : 1 à 30 : 1, caractérisé en ce que le colorant leuco est choisi parmi les composés répondant aux formules représentées ci-après ou les mélanges de ces composés, ou leurs esters-sulfates, dans lesquels R représente individuellement H, un groupe alkyle ou acyle avec 1 à 22 atomes de carbone, R' représente individuellement un groupe alkyle ou acyle avec 1 à 4 atomes de carbone, et n est un nombre entier compris entre 0 et 5.

2. Milieu d'impression électrochromogène selon la revendication 1, caractérisé en ce que les groupes alkyle et acyle de R dans les formules comprennent 1 à 4 atomes de carbone.

3. Milieu d'impression électrochromogène selon la revendication 1, caractérisé en ce que n vaut 0 à 2.

4. Milieu d'impression électrochromogène selon la revendication 3, caractérisé en ce que n vaut 0 ou 1.

5. Milieu d'impression électrochromogène selon la revendication 1, caractérisé en ce que le composé est le 4,4'-biphénol.

6. Milieu d'impression électrochromogène selon la revendication 5, caractérisé en ce que le composé est un dérivé du 4,4'-biphénol.

7. Milieu d'impression électrochromogène selon la revendication 1, caractérisé en ce que le composé est le dihydroxyfluorène.

8. Milieu d'impression électrochromogène selon la revendication 1, caractérisé en ce que le composé est le 1,1'-bi-2-naphtol.

9. Milieu d'impression électrochromogène selon la revendication 1, caractérisé en ce que le bromure est choisi dans le groupe formé par le bromure d'ammonium, le bromure de sodium, le bromure de potassium et leurs mélanges.

10. Milieu d'impression électrochromogène selon la revendication 1, caractérisé en ce que le rapport en poids du bromure à un composé selon une des formules de la revendication 1 est d'environ 5 : 1 à 10 : 1.

11. Milieu d'impression électrochromogène selon la revendication 1, caractérisé en ce qu'un composé selon une des formules de la revendication 1 est utilisé en une quantité d'environ 2 à 100 mg pour une superficie de substrat de 215 x 279 mm (feuille standard).

12. Milieu d'impression électrochromogène selon ia revendication 1, caractérisé en ce que le bromure est utilisé en une quantité d'environ 10 mg à 1/4 de g pour une superficie de substrat de 215 x 279 mm.

13. Milieu d'impression électrochromogène selon la revendication 1, caractérisé en ce que, comme substrat, on utilise du papier ordinaire.

14. Utilisation d'un milieu d'impression électrochromogène selon l'une ou plusieurs des revendications 1 à 13, dans un procédé d'impression électrochromogène, dans lequel un champ électrique est appliqué à un substrat suivant un motif prédéterminé et la tension appliquée est d'environ 1,5 à 15 volts.
